# EUROPÄISCHE PATENTSCHRIFT

(11) **EP 0 258 731 B1**
(45) Veröffentlichungstag und Bekanntmachung des Hinweises auf die Patenterteilung: **29.04.1992**
(21) Anmeldenummer: 87111928.5
(22) Anmeldetag: 18.08.1987
(51) Int. Cl.: B05D 1/36

(54) **Verfahren zum Kunststoffbeschichten und nach dem Verfahren hergestellte Beschichtung**
Processes for applying synthetic resins and coatings thus obtained
Procédé d'application de résines synthétiques et revêtements ainsi obtenus

(30) Priorität: 23.08.1986 DE 3628670
(43) Veröffentlichungstag der Anmeldung: 09.03.1988
(73) Patentinhaber: Eigenbrod, Volkmar, D-4000 Düsseldorf 30 (DE); HOECHST AKTIENGESELLSCHAFT, 65926 Frankfurt am Main (DE)
(72) Erfinder: Eigenbrod, Volkmar, Dipl.-Ing., D-4000 Düsseldorf 30 (DE); Hendriock, Hans-Jürgen, Dr.Dipl.-Ing., D-8263 Burghausen (DE)
(74) Vertreter: Bergen, Klaus, Dipl.-Ing.

(56) Entgegenhaltungen:
- DE-A- 3 324 726
- FR-A- 1 351 238
- FR-A- 2 340 140
- US-H- 788 684

## Beschreibung

Die Erfindung betrifft ein Verfahren zum Kunststoffbeschichten hochtemperaturbeständiger Oberflächen gemäß Oberbegriff des Anspruchs 1, sowie eine nach dem Verfahren hergestellte Beschichtung gemäß Oberbegriff des Anspruchs 11.

Beim Oberflächenschutz hochtemperaturbeständiger Oberflächen, wie insbesondere aus metallischen Werkstoffen, gibt es vielfältige Beschichtungen mit mehrschichtigen Überzügen, die die Lebensdauer des Grundwerkstoffs in aggressiver Umgebung erheblich erhöhen; bekannte Beschichtungen bieten sowohl einen Schutz vor Korrosion als auch chemischem Angriff. Hierbei zeichnen sich vor allem Fluorkunststoff-Beschichtungen aus, da sie einen hervorragenden Schutz gegen Chemikalien bieten und weder von starken Säuren noch von Lösungsmitteln angegriffen werden. Neben den anerkannten mechanischen Eigenschaften, wie hohe Abriebfestigkeit und gute Elastizität, lassen sich die Fluorkunststoffe wegen ihrer thermischen Eigenschaften auch bei Dauertemperatur-Beanspruchungen bis 260°C ohne weiteres verwenden.

Fluorkunststoffe besitzen jedoch, wie andere Kunststoffe auch, eine Permeabilität für Gase, Flüssigkeiten und Lösungen, die bei vielen Fluorkunststoffen sehr ausgeprägt ist. Diese Permeabilität, die für den Einsatz als Beschichtungsmaterial sehr nachteilig ist, nimmt aber mit zunehmender Schichtdicke rasch ab und wird bei dickeren Schichten praktisch bedeutungslos. Daher werden bei der Beschichtung mit Fluorkunststoffen relativ hohe Schichtdicken angestrebt, wenn im Falle aggressiver Gase, Flüssigkeiten oder Lösungen ein Angriff auf das Substrat verhindert werden soll.

Des weiteren kommt es zu einer Dampfdiffusion, d.h., gasförmige Moleküle durchdringen die Kunststoffschicht und greifen den Grundwerkstoff an. Auch in diesem Fall wird das Problem durch eine dickere Kunststoffschicht gelöst.

Allerdings lassen sich die Schichten nicht beliebig dick ausführen, da den materialspezifischen Eigenschaften der Kunststoffe, insbesondere der Fluorkunststoffe Rechnung getragen werden muß; außerdem sind dickere Schichten mit erheblichen Mehrkosten verbunden. Bewährt hat sich nämlich bei Pulverbeschichtungen das elektrostatische Auftragen der Fluorkunststoffe, wobei der Kunststoff allerdings ab einer gewissen Schichtdicke isolierend wirkt und nur noch aufgeschmolzen wird. Bei Pulverbeschichtungen ergeben sich die Schwierigkeiten nämlich deshalb, weil der Fluorkunststoff beim Einsintern, d.h. in seiner Schmelzphase ab einer bestimmten Dicke der Schicht den Gravitationsgesetzen folgt und vom Grundwerkstoff abfließt. Um dem entgegenzuwirken, ist es erforderlich, die zu beschichtenden Teile beim Verschmelzen der Fluorkunststoffschichten im Ofen zu drehen.

Eine andere Methode, um diesem Abfließen entgegenwirken und auch dickere Schichten aufbringen zu können, sind mechanische Stützen, zudem solcher Beschaffenheit - wie beispielsweise Fasern aus Kohlenstoff - eingebaut worden, daß sie außerdem das elektrostatische Aufbringen auch bei dicken Schichten ermöglichen. Trotz dieser unterstützenden Maßnahmen lassen sich bekannte Beschichtungen lediglich bis zu einer Dicke von maximal 800 bis 1500 µm aufbauen. Die begrenzte Beschichtungsdicke der bekannten Beschichtungen hat sich jedoch überall dort als unzureichend herausgestellt, wo mit einer besonders aggressiven Umgebung zu rechnen ist, wie beispielsweise in chemischen Anlagen.

Durch die US-H-788 684, auf welcher die Oberbegriffe der Ansprüche 1 und 11 basieren, ist ein Verfahren bekanntgeworden, bei dem bestimmte Teilbereiche (Flächenabschnitte) einer Substratoberfläche beschichtet werden, und zwar nebeneinanderliegend mit Kunststoffen von jeweils niedrigerem Schmelzpunkt. Soweit die Kunststoffe nicht nebeneinanderliegend, sondern in mehreren Schichten übereinander aufgebaut werden, bestehen sie aus dem gleichen Kunststoff. Das Problem des gravitationsbedingten Abfließens und der Haftung der auf- bzw. übereinander aufgetragenen Schichten wird nicht angesprochen.

In der FR-A-23 40 140 wird ein Verfahren zum Herstellen dünner Überzüge durch elektrostatisches Aufbringen übereinander angeordneter, pulverförmiger Kunststoffschichten beschrieben. Der zuerst aufgebrachte Überzug wird zumindest teilweise aufgeschmolzen und unmittelbar vor dem Auftragen einer zweiten Schicht auf einer Temperatur gehalten die unterhalb des Schmelzpunktes des Materials der zweiten Schicht liegt. Am Ende des Beschichtungsvorgangs wird der gesamte zuvor aufgebrachte Überzug nochmals aufgeschmolzen. Somit ist auch dieses Verfahren nicht geeignet, ein gravitationsbedingtes Abfließen zu verhindern.

Der Erfindung liegt die Aufgabe Zugrunde, ein Verfahren zu schaffen, mit dem sich auf wirtschaftliche Weise beliebig dicke, permeabilitätsbedingte Einflüsse verhindernde Beschichtungen aufbringen bzw. herstellen lassen.

Erfindungsgemäß wird diese Aufgabe dadurch gelöst, daß Fluorthermoplaste schichtweise aufgebracht werden, wobei jede auf eine Grundschicht aufgebaute Deckschicht aus mindestens zwei Teilschichten besteht und ausgehend von der Grundschicht die Schmelztemperatur des Schichtwerkstoffes nach außen von Schicht zu Schicht abnimmt, während das Fließvermögen zunimmt, zumindest aber gleich ist. Das Einhalten einer Abfließgrenze läßt sich beispielsweise durch Variation der Verarbeitungstemperatur erreichen, die während des Aufbringens der Folgeschicht unter der für die jeweils vorangehende Schicht ein gravitationsbedingtes Abfließen bewirkenden Grenze gehalten wird.

Die als Material eingesetzten Fluorthermoplaste lassen sich vorteilhaft in der Weise auftragen, daß
a) die Grundschicht zunächst bis zu einer Schichtdicke aufgebaut wird, die unterhalb der Abfließgrenze des Materials bei der Verarbeitungstemperatur der ersten Teilschicht der Deckschicht liegt,
b) sodann bei einer Verarbeitungstemperatur, bei der die Grund- und die Deckschicht Verschmelzen, die erste Teilschicht der Deckschicht bis zu einer zumindest noch geringfügig unterhalb der Abfließgrenze liegenden Schichtdicke aufgebaut wird,
c) sodann zumindest eine weitere Teilschicht der Deckschicht bei einer gegenüber dem Schritt b) niedrigeren Verarbeitungstemperatur aufgebaut wird, die eine ausreichende Filmbildung und ein Verbinden mit der vorher aufgebrachten Schicht sichert und die gravitationsbedingte Abfließgrenze der Gesamtschicht nicht überschreitet.

Die Erfindung geht von der durch Beobachtung gewonnene Erkenntnis aus, daß sich durch Pulverbeschichten aufgebrachte Kunststoffe, insbesondere Fluorthermoplaste bei gegebener Verarbeitungstemperatur, bei der das Verschmelzen zu einem geschlossenen Beschichtungsfilm erfolgt, nur bis zu einer bestimmten Grenz- Schichtdicke auftragen lassen; bei darüber hinausgehenden Schichtdicken setzt das entsprechend den Gravitationsgesetzen unvermeidliche Abfließen des Materials ein. Diese Grenz-Schichtdicke für ein gegebenes, d.h. bestimmtes Material (mit gegebenem Fließvermögen) bei einer gegebenen, d.h. bestimmten Temperatur oberhalb des Schmelzpunktes wird im folgenden als gravitationsbedingte Abfließgrenze bezeichnet. Das erfindungsgemäße Verfahren verhindert das für Pulverbeschichtungen nach dem Mehrschichtverfahren bei Erreichen der Grenz-Schichtdicke ansonsten unvermeidliche gravitationsbedingte Abfließen durch folgende Maßnahmen (soweit hier und im folgenden von Teilschichten die Rede ist, so ist darunter zu verstehen, daß die jeweilige Deckschicht und vorzugsweise auch die Grundschicht aus mindestens zwei Teilschichten gebildet wird und diese Teilschichten derselben Grund- oder Deckschicht aus dem gleichen Fluorthermoplasten mit gleichem Schmelzpunkt und/oder Fließvermögen bestehen):
a) Auf ein Bauteil mit mindestens einer hochtemperaturbeständigen Oberfläche, wie beispielsweise aus Keramik, Porzellan oder hochtemperaturbeständigen Kunststoffen oder vorzugsweise aus Metall, wird zunächst die Grundschicht aufgebracht. Dabei wird eine Schichtdicke für die gesamte Grundschicht eingehalten, die noch unterhalb der gravitationsbedingten Abfließgrenze des Materials der Grundschicht liegt.
b) Nun wird zunächst bei der Verarbeitungstemperatur für die Grundschicht die erste Teilschicht der (ersten) Deckschicht in einer Schichtdicke aufgetragen, daß zusammen mit der bereits vorhandenen Grundschicht die gravitationsbedingte Abfließgrenze des Materials der Grundschicht gerade noch nicht erreicht wird, wobei die Verarbeitungstemperatur ein Verschmelzen der Grundschicht mit der ersten Teilschicht bis zum festen Verbund gewährleistet. Der Fluorthermoplast der (ersten) Deckschicht weist hierbei einen niedrigeren Schmelzpunkt und/oder ein höheres Fließvermögen als das Material der Grundschicht auf.
c) Danach werden bei einer niedrigeren Verarbeitungstemperatur die zweite und gegebenenfalls die weiteren Teilschichten der Deckschicht aufgebracht. Die Verarbeitungstemperatur muß dabei noch so hoch sein, daß ein ausreichender Schmelzfluß zur Filmbildung und zum Verbinden mit den vorher aufgebrachten Schichten gesichert ist; sie muß aber unter Beachtung des geringeren Fließvermögens der Grundschicht so niedrig gehalten werden, daß die Grundschicht die gravitationsbedingte Abfließgrenze auch zusammen mit dem nunmehr aufgebrachten Deckschichtmaterial nicht mehr überschreitet.
d) Die beschriebenen Schritte lassen sich beim Aufbringen einer zweiten, dritten und weiteren Deckschicht entsprechend wiederholen, wobei weitere Deckschichten ebenfalls in mindestens zwei Teilschichten aufgtragen werden.

Der Erfindung liegt somit der Gedanke zugrunde, beim Auftragen der Folgeschicht durch Pulverbeschichten das Fließvermögen, d.h. das Fließverhalten in der Schmelze, der vorangehenden Schicht oder der vorangehenden Schichten jeweils soweit herabzusetzen, daß deren gravitationsbedingtes Abfließen nicht möglich ist. Es lassen sich für die Grundschicht und die Deckschichten folglich Materialien mit so unterschiedlichem Fließvermögen einsetzen, daß ein Abfliessen der vorhergehenden Schicht selbst dann nicht eintritt, wenn bei gleicher Verarbeitungstemperatur oberhalb des Schmelzpunktes der Materialien, der dann für alle Materialien gleich sein könnte, gearbeitet wird.

Vorzugsweise wird vorgeschlagen, daß für die Grundschicht und die Deckschichten solche aus der Schmelze verarbeitbaren Fluorthermoplaste eingesetzt werden, daß das Material der jeweils oberen Deckschicht einen um mindestens 10°C niedrigeren Schmelzpunkt und ein höheres Fließvermögen gegenüber dem Fluorthermoplasten der jeweils darunter befindlichen Schicht aufweist. In diesem Fall kann die Verarbeitungstemperatur der letzten Teilschicht der jeweils oberen Schicht unter den Schmelzpunkt des Materials der darunter befindlichen Schicht liegen, so daß auch bei relativ geringen Differenzen der Verarbeitungstemperaturen von zum Beispiel wenig mehr als 10°C ein Verschmelzen und eine Filmbildung mit der folgenden Schicht erreicht wird.

Vorzugsweise sollten Materialien (Fluorkunststoffe) eingesetzt werden, deren Schmelzpunkt um 30 bis 150°C, vorzugsweise um 70 bis 150°C differiert; es kann dann nämlich das Fließvermögen der jeweils oberen Schicht höher oder auch annähernd gleich demjenigen der unteren Schicht bei gegebener Verarbeitungstemperatur sein. Damit ist es auch bei Materialien mit annähernd gleichem Fließvermögen möglich, eine genügend große Differenz in den Verarbeitungstemperaturen zu wählen, so daß der Schmelzpunkt beim Aufbringen der zweiten Teilschicht der jeweils oberen Schicht genügend weit unter dem Schmelzpunkt der darunter befindlichen Schicht liegt und ein Abfließen ausgeschlossen ist.

Um die Haftung der Grundschicht am Metallsubstrat zu verbessern, können neben oder anstelle einer mechanischen Behandlung des Untergrundes, zum Beispiel durch Sandstrahlen, andere Maßnahmen getroffen werden. So lassen sich vor dem Auftragen der Grundschicht keramische oder metallische Zwischenschichten aufbringen, beispielsweise durch Flammspritzen oder auf elektrochemischem Wege oder durch Aufstreuen und Sintern von Pulvern. Eine Haftungsverbesserung läßt sich beispielsweise auch durch haftungsfördernde Zwischenschichten aus Chromaten oder Phosphaten, ferner durch Anätzen des Substrats mit Säuren oder auf elektrochemischem Wege erreichen. Schließlich kann auch eine übliche Primer-Schicht aus einem Fluorthermoplasten, vorzugsweise demjenigen der Grundschicht, und einem Haftvermittler, wie beispielsweise Lithiumpolysilicat oder Chromsäure und/oder Phosphorsäure, aus einer Dispersion auf das Substrat aufgebracht, getrocknet und gegebenenfalls eingebrannt werden, bevor die Grundschicht aufgebaut wird. Weiterhin lassen sich dem Pulverbeschichtungsmaterial alle temperaturbeständigen Pigmente zusetzen. Ferner können auch eine mechanische Verstärkung bewirkende oder die Härte und Abriebfestigkeit erhöhende Zusätze verwendet, d.h. beigegeben werden, beispielsweise Kohlenstoffasern, Glasfasern oder Glaskugeln.

Mit der erfindungsgemäßen Beschichtung läßt sich ein zweistufiger Aufbau bis zu einer gegenüber den bekannten Beschichtungen nahezu doppelten Dicke der Beschichtung aufbauen und damit die Legensdauer erheblich verbessern. Zudem lassen sich im Gegensatz zu bekannten aufgeklebten Auskleidungen selbst komplizierte Gebilde ohne zusätzlichen Aufwand dick beschichten; außerdem ist die Beschichtung auch bei hohen Temperaturen vakuumfest, während sich dem gegenüber der Kleber von Auskleidungen löst.

Als Fluorkunststoffe, aus denen sich die benötigten Pulverbeschichtungsmaterialien unterschiedlichen Fließvermögens bei gegebener Verarbeitungstemperatur auswählen lassen, kommen Fluorthermoplaste oder solche Fluorpolymere infrage, die sich überwiegend thermoplastisch verhalten, soweit sie aus der Schmelze verarbeitbar sind, das heißt, nach üblichen Formgebungsverfahren für Thermoplaste verformt werden können, wie beispielsweise Kalandrieren, Spritzgießen oder Extrudieren, und die auch aus der Schmelze heraus einen geschlossenen Film zu bilden vermögen. Solche aus der Schmelze heraus verarbeitbare Fluorthermoplaste besitzen eine Schmelzviskosität von üblicherweise kleiner als 1 . 10⁶ Pa s und unterscheiden sich darin vom Polytetrafluorethylen und seinen modifizierten Varianten, das eine so hohe Schmelzviskosität besitzt, daß eine Verarbeitung aus der Schmelze nicht möglich ist.

Aus der Schmelze verarbeitbare Fluorthermoplaste können zum Beispiel Homopolymere sein, wie beispielsweise Polyvinylidenfluorid, Polyvinylfluorid oder vorzugsweise Polychlortrifluorethylen. Ebenso können die für die Pulverbeschichtung erforderlichen Materialien Copolymere sein, vor allem solche, die neben TFE oder CTFE noch mindestens ein weiteres ethylenisch ungesättigtes Monomeres in ausreichender Menge enthalten, um die Verarbeitbarkeit aus der Schmelze zu gewährleisten. Solche Copolymere sind ausgewählt aus folgenden Gruppen (im folgenden werden als Abkürzungen gebraucht TFE = Tetrafluorethylen, CTFE = Chlortrifluorethylen, HFP = Hexafluorpropylen, PAVE = Perfluoralkylvinylether, E = Ethylen, VDF = Vinylidenfluorid):

Copolymere des TFE mit
- a) HFP oder höheren Perfluorolefinen der Formel CF₃=CF-Rf1 worin Rf1 ein perfluorierter Alkylrest mit 1 bis 10 Kohlenstoffatomen in gerader oder verzweigter Kette ist;
- b) PAVE der Formel CF₂=CF-O-Rf2, worin Rf2 ein perfluorierter Alkylrest mit 1 bis 5 C-Atomen in gerader oder verzweigter Kette ist, bevorzugt mit Perfluorpropylvinylether;
- c) HFP und PAVE, insbesondere HFP und Perfluorpropylvinylether (PPVE);
- d) Ethylen, wobei solche Copolymere des Typs TFE/E vorzugsweise noch mindestens ein weiteres, häufig auch zwei weitere ethylenisch ungesättigte Comonomere enthalten können, die insbesondere aus den folgenden Gruppen ausgewählt sind:
   d₁) pefluorierte Olefine der Formel CF₂=CF-Rf1, worin Rf1 ein Perfluoralkylrest mit 1 bis 10, vorzugsweise mit 1 bis 5 C-Atomen ist; bevorzugt ist vor allem HFP;
   d₂) PAVE der Formel CF₂=CF-O-Rf2, worin Rf2 ein Perfluoralkylrest mit 1 bis 5 C-Atomen ist; insbesondere PPVE;
   d₃) perfluorierte Vinylether der Formel worin n = 1 bis 4, vorzugsweise 1 oder 2 ist;
   d₄) perfluoralkylsubstituierte Vinylverbindungen der Formel CH₂=CH-Rf3, worin Rf3 ein Perfluoralkylrest mit 2 bis 10, vorzugsweise 2 bis 6 C-Atomen ist;
   d₅) fluorhaltige Olefine der Formel CH₂=CRf4-Rf3, worin Rf4 = F oder CF₃, und Rf3 ein Perfluoralkylrest mit 1 bis 10 C-Atomen ist;
   d₆) 1,1,1-Trifluor-2-(trifluormethyl)-4-penten-2-ol
   d₇) Allyl-1-hydroxy-hexafluorisopropylether
   d₈) Vinylester der allgemeinen Formel CH₂=CH-O-CO-R, worin R ein Alkyrest mit 1 bis 3 C-Atomen, vorzugsweise ein Methylrest ist;
   d₉) α-Olefine mit 3 bis 4 C-Atomen, vorzugsweise Isobutylen;
   d₁₀) Acrylsäureester und Methacrylsäureester, vorzugsweise deren Methyl- bis Butylester;
   d₁₁) VDF
      und
   d₁₂) CTFE.
   Solche Terpolymere und Quaterpolymere, wie sie durch die Einverleibung von weiteren ethylenisch ungesättigten Monomeren in Copolymere vom Typ TFE/E gebildet werden, bestehen üblicherweise aus 55 bis 40 Mol-5% TFE, 60 bis 40 Mol-% E und 0,5 bis 10 Mol-% des Anteils an dem dritten und gegebenenfalls dem vierten Monomeren;
- e) VDF, wobei solche Copolymere vorzugsweise außer TFE und VDF noch mindestens ein weiteres ethylenisch ungesättigtes, vorzugsweise fluorhaltiges Comonomeres enthalten; insbesondere kommen dafür HFP oder PAVE in Betracht, gegebenenfalls auch Kombinationen von beiden; in diesen Copolymeren ist das TFE in Anteilen von 50 bis 80, im Falle der Ter- und Quaterpolymeren von 50 bis 65 Mol-%, das VDF in Anteilen von mehr als 20 Mol-% enthalten; eine bevorzugte Kombination ist TFE/VDF/HFP;
- f) Chlortrifluorethylen, wobei sowohl TFE als auch CTFE der überwiegende Bestandteil sein kann.

Copolymere des CTFE mit
- g) ethylenisch ungesättigten, fluorhaltigen Monomeren wie insbesondere HFP, TFE und VDF, vorzugsweise Terpolymere mit zwei von diesen Comonomeren;
- h) Ethylen, wobei solche Copolymere vorzugsweise mindestens ein weiteres, häufig auch zwei ethylenisch ungesättigte Comonomere enthalten können, die aus den gleichen Gruppen ausgewählt werden können, wie dies oben bei den unter d) genannten Copolymeren vom Typ TFE/E ausgeführt ist.
   Bezüglich der Herstellung von Copolymeren der obengenannten Art wird beispielsweise auf die folgenden US-Patentschriften verwiesen:
   2 946 763, 3 132 123, 3 132 124, 4 029 868, 4 262 101, 3 624 250, 3 859 262, 3 817 951, 3 960 825, 3 847 881, 4 123 602, 2 468 054, 3 235 537, 2 513 312, 2 662 072, 3 053 818, 2 738 343, 2 752 332; ferner auf die europäischen Patentschriften 2 809 und 50 437 und die belgische Patentschrift 844 965.

Aus diesen für das erfindungsgemäße Verfahren prinzipiell geeigneten, aus der Schmelze verarbeitbaren Fluorthermoplasten lassen sich auch in großer Zahl geeignete Paare für das Aufbringen als Grund- und Deckschicht mit einem bei gegebener Verarbeitungstemperatur geringerem und höherem Fließvermögen bzw. mit einem höheren und einem niedrigeren Schmelzpunkt auswählen. Dabei kann es sich um Fluorthermoplaste handeln, die aus Comonomeren unterschiedlicher Art zusammengesetzt sind, wobei - ohne darauf beschränkt zu sein - zum Beispiel folgende Paare die Grund- und Deckschicht bilden können:

Auch Systeme mit Grundschicht und zwei unterschiedlichen Deckschichten können in dieser Weise aufgebaut werden, wie folgende Beispiele zeigen:

Dabei sollte zwischen Fluorthermoplasten der einzelnen Schichten vorzugsweise eine Schmelzpunktdifferenz von mindestens 30°C bestehen, das heißt, die jeweils näher am Substrat (zu beschichtende Oberfläche) befindliche Schicht weist einen um mindestens 30°C höheren Schmelzpunkt als die darüber angebrachte Schicht auf.

Für das erfindungsgemäße Verfahren besonders geeignet - da in den einzelnen Schichten untereinander besonders gut verträglich und verbindbar - sind solche Fluorthermoplaste, die die gleichen Comonomeren-Einheiten aufweisen, jedoch in unterschiedlichen molaren Anteilen, wodurch ebenfalls ein unterschiedlicher Schmelzpunkt bzw. ein unterschiedliches Fließvermögen eingestellt wird. Insbesondere sind dies Ter-und Quaterpolymere vom Typ TFE/E oder CTFE/E mit Gehalten von 20 bis 60 Mol-% an TFE oder CTFE sowie 40 bis 60 Mol-% an E, in denen der Anteil des dritten (oder gegebenenfalls des dritten und vierten) Comonomeren in einem Bereich von 0,5 bis 30 Mol-% variiert werden kann. Solche dritte (und gegebenenfalls vierte) Comonomere sind vorzugsweise HFP, PPVE, fluorierte Olefine der obengenannten Formel CH₂=CH-Rf3 sowie 3,3,3-Trifluor-2-trifluormethylpropylen. Auf diese Weise lassen sich beispielsweise Terpolymere erhalten, die die qualitative Zusammensetzung TFE/E/HFP besitzen, jedoch durch Veränderung des HFP-Gehalts Schmelzpunkte von beispielsweise 200°C, 240°C und 270°C aufweisen; diese Materialien lassen sich beim erfindungsgemäßen Herstellen von Zweischicht- oder Dreischicht-Systemen durch Pulverbeschichten kombinieren, wobei auf die vorausgehende Schicht jeweils ein Copolymer mit niedrigerem Schmelzpunkt aufgebracht wird.

Derartige Kombinationen von Ter- und Quaterpolymeren des Typs TFE/E und CTFE/E mit unterschiedlichen Gehalten an Dritt- und gegebenenfalls Viert-Comonomeren stellen eine bevorzugte Ausführungsform der Erfindung dar.

Es ist auf dem Gebiet der Fluorthermoplasten auch bekannt, Copolymere mit sonst gleicher Zusammensetzung, aber mit sehr unterschiedlichem Molekulargewicht herzustellen, wobei solche Copolymere zwar einen gleichen oder etwa gleichen Schmelzpunkt besitzen können, das höhere Molekulargewicht jedoch ein geringeres, das niedrigere Molekulargewicht ein höheres Fließvermögen bei gegebener Verarbeitungstemperatur oberhalb des Schmelzpunktes bedingt. Die Einstellung unterschiedlicher Molekulargewichte erfolgt durch den bekannten Einsatz von molekulargewichtsregelnden Kettenübertragungsmitteln bei der Copolymerisation. Dabei bewirkt eine höhere Konzentration oder eine höhere Aktivität des Kettenübertragungsmittels eine zunehmende Absenkung des Molekulargewichts. So können prinzipiell auch Fluorthermoplasten von gleicher Zusammensetzung und von gleichem Schmelzpunkt, jedoch von unterschiedlichem Molekulargewicht und Fließvermögen im Rahmen des erfindungsgemäßen Verfahrens eingesetzt werden, wobei die jeweils näher am Substrat befindliche Schicht das höhere Molekulargewicht und somit das geringere Fließvermögen aufweist. Nach einer weiteren bevorzugten Ausführungsform der Erfindung werden Fluorthermoplaste gleicher Zusammensetzung, aber unterschiedlichen Molekulargewichts ausgewählt, wobei, ausgehend von der Grundschicht, in Richtung der obersten Deckschicht jedes Material einen um mindestens 10°C niedrigeren Schmelzpunkt und ein niedrigeres Molekulargewicht aufweist.

Eine aus zwei jeweils stufenweise aufgebauten Schichten bestehende Beschichtung läßt sich vorzugsweise wie folgt aufbringen:
a) Vorbehandeln der hochtemperaturbeständigen Oberfläche;
b) Aufbringen der ersten Teilschicht der Grundschicht auf die heiße Oberfläche;
c) Sintern der ersten Teilschicht bei der Einbrenntemperatur des für die Grundschicht ausgewählten Fluorthermoplasten;
d) gegebenenfalls stufenweises Aufbringen der weiteren Teilschichten der Grundschicht, wobei die Teilschichten jeweils auf die heiße Oberfläche der vorherigen Teilschicht aufgetragen und nach dem Auftragen jeder Teilschicht bei der Einbrenntemperatur des für die Grundschicht ausgewählten Fluorthermoplasten gesintert werden;
e) Aufbringen der ersten Teilschicht der Deckschicht, die einen niedrigeren Schmelzpunkt als die Grundschicht besitzt, auf die verschmolzene Grundschicht und Sintern mit einer Temperatur oberhalb des Schmelzpunktes der Grundschicht;
f) stufenweises Aufbringen der weiteren Teilschichten der Deckschicht, wobei die Teilschichten jeweils auf die heiße Oberfläche der vorherigen Teilschicht aufgetragen und nach dem Auftragen jeder Teilschicht bei einer Temperatur unterhalb des Schmelzpunktes der Grundschicht gesintert werden.

Die vorstehenden Verfahrensschritte a) bis f) werden nachfolgend für ein zu beschichtendes metallisches Bauteil, z.B. ein Blech, ein Verbindungselement wie ein Bolzen oder eine Schraube, näher beschrieben, wobei unter Vorbehandeln gemäß a) insbesondere das Ausglühen, danach folgend das Sandstrahlen oder Flammspritzen und das anschließende Vorheizen des metallischen Teils verstanden wird.

Durch das Ausglühen bei einer Temperatur von ca. 400°C wird die Metalloberfläche völlig fettfrei gemacht; die zu beschichtenden metallischen Werkstoffe werden danach nur noch mit Baumwollhandschuhen angefaßt. Das Sandstrahlen kann mit einem Korund erfolgen, wobei das Strahlmittel rein sein sollte; alternativ kann die Oberfläche flammgespritzt werden. Die Oberfläche des Grundwerkstoffes läßt sich durch Bearbeiten mit Schliefpapier verbessern, da hierbei etwa vorhandene Materialspitzen abgeschliffen werden. Das Vorheizen des Werkstückes unterstützt das innige Verbinden des Werkstückes mit der gemäß b) auf das heiße Werkstück aufgebrachten ersten Teilschicht der Grundschicht. Das Beschichtungsmaterial läßt sich beispielsweise elektrostatisch mit einer Pulverpistole oder durch Aufschmelzen auftragen. Das Sintern der ersten Teilschicht gemäß c) sollte sich über ca. 45 Minuten erstrecken. Beim stufenweisen Aufbringen der weiteren Teilschichten der Grundschicht gemäß d), wobei die Dicke einer jeden Teilschicht der durch die Anzahl der Stufen geteilten Gesamtdicke entsprechen kann, wird bis zur endgültigen. Schichtdicke nach jeder Teilschicht für die Dauer von ca. 45 Minuten gesintert. Danach wird gemäß e) die erste Teilschicht der einen niedrigeren Schmelzpunkt besitzenden Deckschicht auf die Grundschicht aufgebracht und bei einer oberhalb der Schmelztemperatur der Grundschicht liegenden Temperatur mit der Grundschicht verschmolzen. Das stufenweise Aufbringen der Deckschicht gemäß f) entspricht den unter d) geschilderten Schritten für das Aufbringen der Grundschicht, allerdings mit dem Unterschied, daß die Teilschichten der Deckschicht mit einer unterhalb der Schmelztemperatur der Grundschicht liegenden Temperatur verschmolzen werden.

Die Erfindung wird nachfolgend anhand eines schematisch und vergrößert dargestellten, im Rahmen der Erfindung bevorzugten Aufbaus einer Beschichtung für ein metallisches Bauteil des näheren erläutert. Die durch Ausglühen völlig fettfreie und auf eine Rauhtiefe von 5 bis 10 um durch Sandstrahlen gebrachte Oberfläche eines Grundwerkstoffes 1 ist durch eine Beschichtung 2 geschützt, die aus einer Grundschicht 3 und einer darauf befindlichen Deckschicht 4 besteht. Sowohl die Grund- als auch die Deckschicht 3, 4 ist in mehreren Teilschichten aufgetragen worden, wobei im dargestellten Beispiel für die Grundschicht ein Copolymeres verwendet wird, das aus Tetrafluorethylen,Ethyen und Hexaflourpropylen besteht und einen Schmelzpunkt von 267°C aufweist; für die Deckschicht wird ein Copolymer verwendet, das ebenfalls aus Tetrafluorethylen, Ethylen und Hexafluorpropylen besteht, aber einen Schmelzpunkt von 200°C besitzt.

Im dargestellten Beispiel setzt sich die Grundschicht 3 aus drei Teilschichten 5 bis 7 und die Deckschicht 4 aus vier Teilschichten 8 bis 11 zusammen. Ausgehend von einer maximal möglichen Dicke für die Grund- und die Deckschicht 3, 4 von jeweils 1000 µm, beträgt die Dicke der dreistufigen Grundschicht 3 insgesamt 750 µm, d.h., jede Teilschicht 5 bis 7 ist 250 µm dick, während sich hingegen die Deckschicht 4 mit einer Dicke von 1000 µm aus vier Teilschichten 8 bis 11 von jeweils 250 µm zusammensetzt. Der Verlust einer möglichen vierten Teilschicht der Grundschicht 3 ist hingenommen worden, um die Gesamtdicke der Beschichtung 2 gegenüber bekannten Beschichtungen dadurch nahezu zu verdoppeln, indem anstelle einer vierten Teilschicht der Grundschicht 3 bereits die erste Teilschicht 8 der Deckschicht 4 aus einem Material mit einem gegenüber der Grundschicht 3 niedrigeren Schmelzpunkt und zunehmenden, zumindest annähernd gleichen Fließvermögen tritt. Es läßt sich dann nämlich das ansonsten im Anschluß an eine vierte Teilschicht der Grundschicht 3 unvermeidliche gravitationsbedingte Abfließen des Beschichtungsmaterials verhindern, weil beim Verschmelzen der Teilschichten 9 bis 11 mit einer unterhalb der Schmelztemperatur der Grundschicht 3 liegenden Temperatur gearbeitet und damit ein Schmelzfluß der Grundschicht 3 verhindert wird.

## Patentansprüche

1. Verfahren zum Kunststoffbeschichten hochtemperaturbeständiger Oberflächen, insbesondere Pulverbeschichten, dadurch gekennzeichnet, daß Fluorthermoplaste schichtweise aufgebracht werden, wobei jede auf eine Grundschicht aufgebaute Deckschicht aus mindestens zwei Teilschichten besteht und ausgehend von der Grundschicht die Schmelztemperatur des Schichtwerkstoffes nach außen von Schicht zu Schicht abnimmt, während das Fließvermögen zunimmt, zumindest aber gleich ist.

2. Verfahren nach Anspruch 1, dadurch gekennzeichnet, daß
a) die Grundschicht zunächst bis zu einer Schichtdicke aufgebaut wird, die unterhalb der Abfließgrenze des Materials bei der Verarbeitungstemperatur der ersten Teilschicht der Deckschicht liegt,
b) sodann bei einer Verarbeitungstemperatur, bei der die Grund- und die Deckschicht verschmelzen, die erste Teilschicht der Deckschicht bis zu einer zumindest noch geringfügig unterhalb der Abfließgrenze liegenden Schichtdicke aufgebaut wird,
c) sodann zumindest eine weitere Teilschicht der Deckschicht bei einer gegenüber dem Schritt b) niedrigeren Verarbeitungstemperatur aufgebaut wird, die eine ausreichende Filmbildung und ein Verbinden mit der vorher aufgebrachten Schicht sichert und die gravitationsbedingte Abfließgrenze der Gesamtschicht nicht überschreitet.

3. Verfahren nach Anspruch 1 oder 2, dadurch gekennzeichnet, daß das Material der jeweils oberen Deckschicht einen um mindestens 10°C niedrigeren Schmelzpunkt und ein höheres Fließvermögen gegenüber dem Fluorthermoplasten der jeweils darunter befindlichen Schicht aufweist.

4. Verfahren nach einem oder mehreren der Ansprüche 1 bis 3, dadurch gekennzeichnet, daß das Material der jeweils oberen Schicht einen um mindestens 30°C niedrigeren Schmelzpunkt gegenüber der jeweils darunter befindlichen Schicht aufweist.

5. Verfahren nach einem oder mehreren der Ansprüche 1 bis 4, dadurch gekennzeichnet, daß als Material von Grund- und Deckschicht ein aus der Schmelze verarbeitbares Copolymeres des Tetrafluorethylens mit mindestens einem weiteren mit Tetrafluorethylen copolymerisierbaren, ethylenisch ungesättigten Monomeren eingesetzt wird.

6. Verfahren nach einem oder mehreren der Ansprüche 1 bis 5, dadurch gekennzeichnet, daß als Material für die Grund- und für die Deckschichten solche aus der Schmelze verarbeitbare Copolymere des Tetrafluorethylens eingesetzt werden, die von Schicht zu Schicht unterschiedliche Comonomere aufweisen.

7. Verfahren nach einem oder mehreren der Ansprüche 1 bis 6, dadurch gekennzeichnet, daß als Material für die Grund- und für die Deckschichten aus der Schmelze verarbeitbare Copolymere des Tetrafluorethylens mit Ethylen und mindestens einem weiteren damit copolymerisierbaren ethylenisch ungesättigten Monomeren eingesetzt werden, wobei das Material der jeweils oberen Schicht bei gegebener Verarbeitungstemperatur ein höheres Fließvermögen als das der jeweils darunter befindlichen Schicht aufweist.

8. Verfahren nach einem oder mehreren der Ansprüche 1 bis 6, dadurch gekennzeichnet, daß als Material für die Grund- und für die Deckschichten aus der Schmelze verarbeitbare Copolymere des Tetrafluorethylens mit Ethylen und mindestens einem weiteren damit copolymerisierbaren ethylenisch ungesättigten Monomeren eingesetzt werden, wobei das Material der jeweils oberen Schicht einen niedrigeren Schmelzpunkt als das der jeweils darunter befindlichen Schicht aufweist.

9. Verfahren nach einem oder mehreren der Ansprüche 1 bis 8, zum Beschichten von metallischen Oberflächen, gekennzeichnet durch die folgenden Schritte:
a) Vorbehandeln der zu beschichtenden Oberfläche;
b) Aufbringen der ersten Teilschicht der Grundschicht auf die heiße Oberfläche;
c) Sintern der ersten Teilschicht bei der Einbrenntemperatur des für die Grundschicht ausgewählten Fluorthermoplasten;
d) gegebenenfalls stufenweises Aufbringen weiterer Teilschichten der Grundschicht, wobei die Teilschichten jeweils auf die heiße Oberfläche der vorherigen Teilschicht aufgetragen und nach dem Auftragen jeder Teilschicht bei der Einbrenntemperatur des für die Grundschicht ausgewählten Fluorthermoplasten gesintert werden;
e) Aufbringen der ersten Teilschicht der Deckschicht, die einen niedrigeren Schmelzpunkt als die Grundschicht besitzt, auf die verschmolzene Grundschicht und Sintern bei einer Temperatur oberhalb des Schmelzpunktes der Grundschicht;
f) stufenweises Aufbringen der weiteren Teilschichten der Deckschicht, wobei die Teilschichten jeweils auf die heiße Oberfläche der vorherigen Teilschicht aufgetragen und nach dem Auftragen jeder Teilschicht bei einer Temperatur unterhalb des Schmelzpunktes der Grundschicht gesintert werden.

10. Verfahren nach einem oder mehreren der Ansprüche 1 bis 9, dadurch gekennzeichnet, daß die Grundschicht mit haftungsfördernden Zusätzen aufgebracht wird.

11. Beschichtung, bestehend aus mehreren Überzügen zum Schutz hochtemperaturbeständiger Oberflächen, hergestellt nach dem Verfahren gemäß einem oder mehreren der Ansprüche 1 bis 10, dadurch gekennzeichnet, daß die jeweils untere Schicht aus einem aus der Schmelze verarbeitbaren Fluorthermoplasten gegenüber der jeweils darüber angebrachten Schicht, die ebenfalls aus aus der Schmelze verarbeitbarem Thermoplast besteht, einen höheren Schmelzpunkt aufweist.

## Claims

1. A method of coating, in particular powder coating, surfaces resistant to high temperatures with plastics material, characterised in that fluorothermoplastics are applied in layers, that each covering layer, built up on a basis layer, consists of at least two partial layers and that, proceeding from the basis layer, the melting temperature of the material of the layers decreases outwards from layer to layer while the flowability increases or at least is the same.

2. A method according to claim 1, characterised in that
(a) the basis layer is first of all built up to a thickness that is below the run-off limit of the material at the processing temperature of the first partial layer of the covering layer,
(b) the first partial layer of the covering layer is then built up, at a processing temperature at which the basis layer and the covering layer fuse together, to a thickness that is still at least slightly beneath the run-off limit,
(c) at least one further partial layer of the covering layer is then built up at a processing temperature that is lower than that used in step (b) but which ensures adequate film formation and bonding to the layer previously applied and does not exceed-the gravity run-off limit of the whole layer.

3. A method according to claim 1 or claim 2, characterised in that the material of any given upper covering layer has a melting point lower by at least 10°C and a higher flowability compared with the fluorothermoplastic of the layer beneath it.

4. A method according to any one or more of claims 1 to 3, characterised in that the material of any given upper covering layer has a melting point lower by at least 30°C than the layer beneath it.

5. A method according to any one or more of claims 1 to 4, characterised in that the material of the basis and covering layers is a melt-processable copolymer of tetrafluoroethylene with at least one other ethylenically unsaturated monomer that is copolymerisable with tetrafluoroethylene.

6. A method according to any one or more of claims 1 to 5, characterised by the use as material for the basis and covering layers of melt-processable copolymers of tetrafluoroethylene that comprise different comonomers from layer to layer.

7. A method according to any one or more of claims 1 to 6, characterised by the use as material for the basis and covering layers of melt-processable copolymers of tetrafluoroethylene with ethylene and at least one other ethylenically unsaturated monomer copolymerisable therewith, the material of any given upper layer having a higher flowability at a given processing temperature than the layer beneath it.

8. A method according to any one or more of claims 1 to 6, characterised by the use as material for the basis and covering layers of melt-processable copolymers of tetrafluoroethylene with ethylene and at least one other ethylenically unsaturated monomer copolymerisable therewith, the material of any given upper layer having a lower melting point than that of the layer beneath it.

9. A method according to any one or more of claims 1 to 8, for coating metallic surfaces, characterised by the following steps:
(a) pretreatment of the surface to be coated;
(b) application of the first partial layer of the basis layer to the hot surface;
(c) sintering of the first partial layer at the baking temperature of the fluorothermoplastic selected for the basis layer;
(d) optionally a stepwise application of further partial layers of the basis layer, said partial layers each being applied to the hot surface of the preceding partial layer and after the application of each partial layer being sintered at the baking temperature of the fluorothermoplastic selected for the basis layer;
(e) application of the first partial layer of the covering layer, which has a lower melting point than the basis layer, to the fused basis layer and sintering at a temperature above the melting point of the basis layer;
(f) application of the other partial layers of the covering layer in stages, each partial layer being applied to the hot surface of the preceding partial layer, and sintering after the application of each partial layer at a temperature below the melting point of the basis layer.

10. A method according to any one or more of claims 1 to 9, characterised in that the basis layer is applied with adhesion-promoting additions.

11. A coating comprising a plurality of layers for the protection of surfaces resistant to high temperatures, made by the method according to one or more of claims 1 to 10, characterised in that the respective lower coat of a melt-processable fluorothermoplastic has a melting point higher than that of the layer applied thereupon, which likewise consists of melt-processable thermoplastic.

## Revendications

1. Procédé pour le revêtement par une matière synthétique de surfaces résistantes à des températures élevées, notamment par dépôt de poudres, caractérisé en ce qu'on applique des matières thermoplastiques fluorées en couches, chaque couche de recouvrement appliquée sur une couche de base étant constituée d'au moins deux couches partiel les et la température de fusion de la matière stratifiée diminuant de couche en couche de la couche de base vers l'extérieur tandisque la plasticité augmente ou est tout au moins égale.

2. Procédé selon la revendication 1, caractérisé en ce
a. qu'on applique la couche de base à une épaisseur de couche inférieure à la limite d'écoulement du matériau à la température de traitement de la première couche partielle de la couche de recouvrement;
b. qu'on applique ensuite, à une température de traitement à laquelle fondent la couche de base et la couche de recouvrement la première couche partielle de la couche de recouvrement à une épaisseur de couche au moins encore légèrement inférieure à la limite d'écoulement;
c. qu'on applique ensuite, à une température de traitement inférieure à celle de l'étape b), une couche partielle ultérieure qui assure une formation de film suffisante et une liaison avec la couche précédente et qui ne dépasse pas la limite d'écoulement par gravité de la couche globale.

3. Procédé selon la revendication 1 ou 2 caractérisé en ce que le matérieu de la couche de recouvrement supérieur présente un point de fusion d'au moins 10° C moindre et une plasticité supérieure par rapport à la matière plastique fluorée de la couche sous-jacente.

4. Procédé selon l'une ou plusieurs des revendications 1 à 3, caractérisé en ce que le matériau d'une couche supérieure présente un point de fusion d'au moins 30° C moindre par rapport à la couche chaque fois sous-jacente.

5. Procédé selon l'une ou plusieurs des revendications 1 à 4, caractérisé en ce qu'on utilise, comme matière pour les couches de base et de recouvrement, un copolymère de tétrafluoroéthylène avec au moins un autre monomère éthylénique insaturé copolymérisable avec le tétrafluoroéthylène apte à être transformé à partir du bain fondu.

6. Procédé selon l'une ou plusieurs des revendications 1 à 5, caractérisé en ce qu'on utilise comme matière pour les couches de base et de recouvrement, des copolymères de tétrafluoroéthylène aptes à être transformés à partir du bain fondu, qui comportent des comonomères différents de couche en couche.

7. Procédé selon l'une ou plusieurs des revendications 1 à 6, caractérisé en ce qu'on utilise, comme matière pour les couches de base et de recouvrement des copolymères de tétrafluoroéthylène aptes à être transformés à partir du bain fondu, avec de l'éthylène et au moins un autre monomère éthylénique insaturé copolymérisable avec celui-ci, le matériau d'une couche supérieure présentant une plasticité supérieure à celle de la couche sous-jacente, à une température de traitement donnée.

8. Procédé selon l'une ou plusieurs des revendications 1 à 6, caractérisé en ce qu'on utilise, comme matière pour les couches de base et de recouvrement, des copolymères de tétrafluoroéthylène aptes à être transformés à partir du bain fondu, avec de l'éthylène et au moins un autre monomères éthylénique insaturé copolymérisable avec celui-ci, le matérieu d'une couche supérieure présentant un point de fusion inférieur à celui de la couche sous-jacente.

9. Procédé selon l'une ou plusieurs des revendications 1 à 8 pour le revêtement de surfaces métalliques caractérisé par les étapes suivantes:
a. traitement préalable de la surface à revêtir;
b. application de la première couche partielle de la couche de base sur la surface chauffée;
c. frittage de la première couche partielle à la température de cuisson de la matière thermoplastique fluorée de la couche de base;
d. application éventuelle par étapes d'autres couches partielles de la couche de base, les couches partiel les étant chaque fois appliquées sur la surface chaude de la couche partielle précédente et frittées après dépôt à la température de cuisson de la matière thermoplastique fluorée sélectionnée pour la couche de base;
e. application de la première couche partielle de la couche de recouvrement qui présente un point de fusion inférieur à celui de la couche de base sur la couche de base fondue et frittage à une température supérieure au point de fusion de la couche de base;
f. application par étapes des autres couches partielles de la couche de recouvrement, les couches partielles étant chaque fois déposées sur la surface chaude de la couche partielle précédente et étant frittées après dépôt à une température inférieure au point de fusion de la couche de base.

10. Procédé selon l'une ou plusieurs des revendications 1 à 9 caractérisé en ce que la couche de base est appliquée avec des additifs favorisant l'adhésion.

11. Revêtement constitué par plusieurs recouvrements en vue de la protection de surfaces résistantes à des températures élevées, obtenu selon le procédé d'une ou plusieurs des revendications 1 à 10, caractérisé en ce que la couche sous-jacente en une matière thermoplastique fluorée transformable à partir du bain fondu présente chaque fois un point de fusion supérieur à celui de la couche supérieure qui consiste également en une matière thermoplastique transformable à partir du bain fondu.
